# NEUE EUROPÄISCHE PATENTSCHRIFT

(11) **EP 0 048 962 B2**
(45) Veröffentlichungstag und Bekanntmachung des Hinweises auf die Entscheidung über den Einspruch: **16.03.1988**
(45) Hinweis auf die Patenterteilung: 28.03.1984
(21) Anmeldenummer: 81107606.6
(22) Anmeldetag: 24.09.1981
(51) Int. Cl.: D03D 1/00, D21F 1/10

(54) **Doppellagiges Sieb für den Blattbildungsteil einer Papiermaschine**
Two-layered sieve for the sheet forming zone of a paper machine
Tamis double pour la section de transformation en feuille d'une machine à papier

(30) Priorität: 26.09.1980 DE 3036409
(43) Veröffentlichungstag der Anmeldung: 07.04.1982
(73) Patentinhaber: Hermann Wangner GmbH & Co. KG, D-72760 Reutlingen (DE)
(72) Erfinder: Borel, Georg, D-7410 Reutlingen 1 (DE)
(74) Vertreter: Abitz, Walter, Dr.-Ing.

(56) Entgegenhaltungen:
- EP-A- 0 010 311
- DE-A- 2 263 476
- DE-A- 2 455 185
- DE-A- 2 540 490
- SU-A- 297 738
- US-A- 1 879 243
- US-A- 2 934 097
- US-A- 3 885 602
- US-A- 4 071 050
- US-A- 4 112 982
- US-A- 4 182 381

## Beschreibung

Die Erfindung betrifft ein doppellagiges Sieb für den Blattbildungsteil einer Papiermaschine, das aus paarweise übereinander angeordneten und quer zur Maschinenrichtung verlaufenden Schußfäden und aus in Maschinenrichtung verlaufenden Kettfäden besteht, wobei alle Kettfäden in die obere Lage des Siebes eingebunden sind und die Schußfäden und Kettfäden aus Kunststoffmonofil bestehen.

Derartige Siebe sind aus den DE-OS Nrn. 2263476 und 2540490 bekannt. Bei diesen Sieben binden alle Kettdrähte auf der Laufseite unter den Schussdrahten und sind damit dem Abrieb ausgesetzt. Da doppellagige Siebe sofort beim Durchschliff der Kettdrähte aufreissen -- die Kettdrähte übertragen nämlich die gesamte Antriebskraft, die auf das Sieb wirkt --, ist der Abrieb der Kettdrähte die übliche Ursache für den Ausfall eines Siebes. Dies trifft vor allem für die Siebe nach der DE-OS Nr, 2263476 zu bei denen die Kettdrähte durchgeschliffen sind, lange bevor die Schussdrähte auf der Laufseite verbraucht sind. Gemäss der DE-OS Nr. 2540490 wird diese Schwierigkeit dadurch teilweise gelöst, dass die Kettdrähte auf der Laufseite nur unter einem Schussdraht verlaufen. Dadurch werden die Kettbögen auf der Laufseite wesentlich kürzer, werden die Schussbögen länger und kann infolgedessen die Abkröpfung der Schussdrähte soweit vergrössert werden, dass die Kettdrähte auf der Laufseite gleichsam innerhalb der Schussdrähte eingebettet liegen. Durch genügend starkes Fixieren kann dabei erreicht werden, dass die Schussdrähte vor den Kettdrähten durchgeschliffen werden. Als Nachteil muss jedoch hierbei in Kauf genommen werden, dass die Schussdrähte nur wenige Hundertstel Millimeter stärker als die Kettdrähte sein dürfen, da sonst die Kettdrähte durch die stärkeren und steiferen Schussdrähte nach unten herausgedrückt werden und dadurch stärker dem Abrieb ausgesetzt sind. Es ist daher bei einem derartigen Sieb nicht möglich, zur Vergrösserung des Abriebvolumens stärkere Schussdrähte einzusetzen.

Es hat nicht an Versuchen gefehlt, die Lebensdauer von mehrlagigen Papiermaschinensieben zu erhöhen, So wird nach der DE-OS Nr. 2455185 ein Papiermaschinensieb aus zwei in sich vollständigen Gewebebahnen aufgebaut, die durch eine spezielle Bindekette verbunden sind. Die Bindekette verläuft jedoch teilweise auf der Laufseite unter den Schussdrähten und ist daher dem Abschliff ausgesetzt. Je dünner die Bindekette ist, desto eher ist sie dabei durchgeschliffen. Ein derartiges aus zwei in sich vollständigen Gewebebahnen aufgebautes Sieb ist sehr teuer und aufwendig.

Schliesslich ist es aus der europäischen Patentanmeldungsveröffentlichung Nr. 0010311 bekannt, auf der Laufseite eines doppellagigen Papiermaschinensiebes die Anzahl der Schussdrähte stark zu reduzieren, um das Sieb durchlässiger zu machen. Zur Verlängerung der Laufzeit ist ein Teil der Kettdrähte nur in der unteren Lage des Siebes eingebunden, wodurch das Abriebvolumen erhöht werden soll. Diese in der unteren Lage befindlichen Kettdrähte bestimmen den Abstand auch der in der oberen Lage befindlichen Kettdrähte. Die geringe Anzahl der Kettdrähte auf der Papierseite führt zu einer starken Siebmarkierung im Papier. Nachteilig ist bei diesem Sieb insbesondere die kleine Zahl der Schussdrähte auf der Laufseite und die hohe Anzahl der Kettdrähte auf der Laufseite. Beide Merkmale haben zur Folge, dass auf der Laufseite jeder Schussdraht pro Rapport von drei oder vier Kettdrähten umschlungen wird und somit keine freie Länge zum Auswölben in Richtung zur Laufseite hat. Dieser Sieb ist somit ein reiner Kettläufer und reisst nach relativ kurzer Laufzeit auf, nämlich sobald die ungeschützten Bögen der Kettdrähte durchgeschliffen sind. In Fig. 5A dieser Druckschrift wird zwar ein Sieb dargestellt, bei dem ein Teil der Kettdrähte nicht nach unten abgekröpft ist, das heisst nicht in die untere Lage eingebunden ist. Das Drahtverhältnis auf der Laufseite bleibt dennoch ungünstig, da in die wenigen Schussdrähte der Laufseite mehr Kettdrähte eingebunden sind als auf der Papierseite.

Ausgehend von der DE-OS Nr. 2540490 liegt der Erfindung die Aufgabe zugrunde, ein doppellagiges, für den Blattbildungsteil einer Papiermaschine vorgesehenes Sieb zu schaffen, das bei geringer Siebmarkierung im Papier und hoher Stabilität in Quer- und Längsrichtung eine verlängerte Laufzeit besitzt.

Diese Aufgabe wird bei einem Sieb der eingangs genannten Art dadurch gelöst, dass nur ein Teil der Kettfäden auch in die untere Lage des Siebes eingebunden ist.

Bei der im Anspruch 3 angegebenen Ausgestaltung der Erfindung wird die Laufzeit zusätzlich durch das grössere Abriebvolumen der unteren Schussfäden verlängert.

Durch die im Anspruch 4 angegebene Ausgestaltung der Erfindung wird die abkröpfende Wirkung der Kettfäden verdoppelt, d.h. der Schussfaden wird stärker abgekröpft und die Kettfäden sind besser vor dem Abrieb geschützt.

Am einfachsten ist das erfindungsgemässe Sieb herzustellen, wenn die Kettzahl auf der Papierseite doppelt so hoch ist wie auf der Laufseite, da dann jeder zweite Kettdraht nicht in die untere Lage eingewoben ist. Es ist jedoch auch möglich, nur jeden dritten, vierten usw. Kettdraht in die untere Lage einzuweben, so dass das Verhältnis der Kettzahlen in der oberen bzw. unteren Lage 3:1,4:1 1 usw. beträgt. Die Kettzahl der oberen, zur Bildung der Papierbahn dienenden Lage ist vorzugsweise mindestens doppelt so hoch wie bei der unteren Lage. Durch die kleine Kettzahl in der unteren Lage erhält man ein sog. Schussläufersieb und sehr lange Schussflottierungen, d.h. grosse ungebundene Längen der Schussfäden, so dass sich der Abrieb auf ein grosses Fadenvolumen verteilt.

Gegenuber einem zwei- oder mehrlagigen Sieb, welches aus mehreren in sich vollständigen Gewebebahnen besteht, wie es aus der DE-OS Nr. 24551 85 bekannt ist, besitzt das erfindungsgemässe Sieb alle Vorteile eines doppellagigen Siebes. Insbesondere wird durch Vermeidung der Teilung des Siebes in einzelne, in sich vollständige Gewebebahnen, während der Anwendung die Verstopfungsneigung durch Verschmutzung wesentlich verringert, sowie bei der Produktion der Siebe der gesamte Herstellungsablauf bedeutend vereinfacht: das Weben erfordert eine geringere Anzahl von Zettelwalzen, nach Ausweben eines Siebes geschieht die Umstellung auf beliebige, herkömmliche Bindungen ohne jeglichen Umzug im Geschirrsystem. Auch das Nahten der flachgewobenen Siebe geschieht mit üblichen Apparaten und ist entscheidend einfacher als bei Sieben aus mehreren einzelnen Gewebelagen, bei welchen jede einzelne Gewebelage getrennt genahtet werden muss.

Die Länge der Schussflottierung auf der Laufseite kann ohne Veränderung der Siebstruktur der Papierseite bei Bedarf verkürzt werden, indem jene Kettdrähte, welche in die untere Lage eingebunden sind, pro Rapport nicht nur einmal, sondern zwei- oder mehrmalig den unteren Schuss umschlingen, oder unter zwei Schüssen der unteren Lage geführt werden.

So kann z. B. die freie Schussflottierung von 9 auf 7 Kettdrähte verkürzt werden, ohne dass die erfindungsgemässen Vorteile dieser neuen Gewebeart aufgehoben oder beeinträchtigt werden, denn mindestens die Hälfte der Kettdrähte bleibt, verborgen im Siebinneren, bis zum Ende der Laufzeit in voller Stärke, da sie dem Abrieb nicht ausgesetzt sind.

Die Kettdrähte und die Schussdrähte werden durch ein Kunststoffmonofil gebildet; geeignet sind insbesondere Polyester- und Polyamidmonofile. Wegen der Schwierigkeit, doppellagige Siebe rundzuweben, werden die Siebe flachgewoben.

Ein weiterer Vorteil des erfindungsgemässen Siebes besteht ferner darin, dass aufgrund der höheren Kettzahl in der oberen Lage die Papierseite des Siebes eine feinere Struktur besitzt und eine schwächere Markierung im Papier hinterlässt.

Diejenigen Kettdrähte, die nur in der oberen Lage des Siebes eingebunden sind, werden im nachfolgenden als Kraftübertragungskette bezeichnet, da sie den grössten Teil der auf das Sieb ausgeübten Längsspannung aufnehmen. Da die Kraftübertragungskette weitgehend gerade im Sieb verläuft, besitzt das erfindu.igsgemässe Sieb eine kleine KonstruktionsdehnuₗAg. Diejenigen Kettdrähte, die in beiden Lagen gebunden sind, werden nachfolgend als Konstruktionskette bezeichnet. Die Kraftübertragungskette kann dünner sein als die Konstruktionskette oder kann aus weniger dehnbarem Material als die Konstruktionskette bestehen. Für die Konstruktionskette kann insbesondere elastischeres Material verwendet werden, als üblicherweise für Kettdrähte in einem Papiermaschinensieb verwendet wird.

Ausführungsbeispiele der Erfindung werden nachfolgend anhand der Zeichnung erläutert. Es zeigen:
Fig. 1 das Papiermaschinensieb im Längsschnitt, wobei eine Konstruktionskette vor einer Kraftübertragungskette liegend dargestellt ist;
Fig. 2 den Verlauf der Kraftübertragungskette im Einzelnen;
Fig. 3 das Sieb im Schnitt in Querrichtung ;
Fig. 4 das Gewebebild der Papierseite eines 10 schäftig gewebten Gewebes;
Fig. 5 das Gewebebild der Laufseite des Gewebes von Fig.4;
Fig.6 das Papiermaschinensieb in abgewandelter Gewebeausführung, bei der die Konstruktionskette unter zwei Schussdrähten der unteren Lage verläuft;
Fig. 7 der Verlauf der Kraftübertragungskette bei dem Papiermaschinensieb nach Fig. 6;
Fig. 8 das Sieb in abgewandelter Ausführung im Schnitt in Querrichtung;
Fig. 9 die Ansicht der Papierseite bei abgewandelter Gewebeausführung, und
Fig. 10 die Ansicht der Laufseite des Gewebes von Fig. 9.

Das in den Fig. 1 bis 3 gezeigte Sieb ist flach gewoben, das heisst die Kettfäden verlaufen in Maschinenrichtung und die Schussfäden quer zur Maschinenrichtung. Das Sieb enthält zwei Lagen von Schussdrähten, nämlich die oberen Schussdrähte 3, die die Papierseite des Siebes bilden, und die unteren Schussdrähte 4, die die Laufseite des Siebes bilden. Ein oberer Schussdraht 3 ist jeweils über einem unteren Schussdraht 4 angeordnet, d.h. die Schussdrähte sind paarweise vorhanden. Das Sieb enthält mindestens zwei Arten von Kettdrähten, nämlich eine sog. Konstruktionskette 1, die in die obere Lage 5 und die untere Lage 6 eingebunden ist, und eine sog. Kraftübertragungskette 2, die nur in die obere Lage 5 eingebunden ist.

Das erfindungsgemässe Sieb kann jede Art von Bindung besitzen, d.h. Köperbindung, Atlasbindung oder eine abgeleitete Bindung. Vorzugsweise besitzt das Sieb Atlasbindung, d.h. die Bindungspunkte berühren einander nicht und sind gleichmässig verteilt. Auf der Papierseite des Siebes ist die Kettzahl wesentlich höher als auf der Laufseite, da ein Teil der Kettdrähte, nämlich die Kraftübertragungskette 2, nicht in die untere Lage eingebunden ist. Die Kraftübertragungskette 2 wird daher im Betrieb nicht abgeschliffen und erleidet keinen Abrieb. Es sind keine Kettdrähte vorhanden, die nur in die untere Lage 6 eingebunden sind. Alle Kettdrähte, d.h. sowohl die Konstruktionskette 1 als auch die Kraftübertragungskette 2, sind in die obere Lage 5 eingebunden. Diese Kraftübertragungskette 2 kann die Siebspannung auch dann noch aufnehmen, wenn auf der Laufseite (untere Lage 6) des Siebes die Kett- und Schussdrähte bereits restlos abgeschliffen sind. Hier zeigt sich der entscheidende Vorteil dieser erfindungsmässigen Siebform: Das Sieb verfügt über ein vom Abrieb geschütztes Drahtsystem, welches das Gewebe zusammenhält, noch lange nachdem die für die Abnutzung bestimmten Drähte verbraucht werden. Die Kraftübertragungskette 2 soll ausserdem soweit wie möglich im Inneren des Siebes verlaufen, um ein möglichst markierungsfreies Sieb zu erhalten und eine gute Bahnabnahme zu erzielen. Ausserdem soll die Kraftübertragungskette 2 möglichst wenig Abkröpfungen aufweisen, d.h. einen geraden Verlauf besitzten, um dem Sieb eine hohe Längsstabilität und eine kleine Konstruktionsdehnung zu verleihen.

Die Fig. 4 und 5 zeigen das Gewebebild der Papierseite bzw. der Laufseite eines erfindungsgemässen Siebes. Die Draufsicht von Fig. 4 zeigt einen 5schäftigen Atlas und das der Fig. 5 einen 10schäftigen Atlas. In Fig. 4 entsprechen die Bindungspunkte 7 den Kröpfungen der Konstruktionskette 1 und der Kraftübertragungskette 2, während in Fig. 5 die Bindungspunkte 8 nur von der Konstruktionskette 1 herrühren.

In den Fig. 6 bis 10 wird eine Variante der erfindungsmässigen Ausführung gezeigt. Die Konstruktionskette 1 verläuft auf der Laufseite unter zwei Schussdrähten (Fig. 6). Die Kraftübertragungskette 2 verläuft, entsprechend dem Prinzip der Erfindung, vorwiegend im Inneren des Siebes und bindet lediglich die Schussdrähte 3 der oberen Lage 5. Die notwendige Zugfestigkeit des Gewebes bleibt nach der Zerstörung der unteren Lage des Siebes erhalten. Der Verlauf der Kraftübertragungskette 2 ist bei beiden Bindungen gleich, somit sind die Bilder 2 und 7 identisch.

Die Struktur der oberen Lage beider Siebausführungen ist ebenfalls gleich, deswegen ist das Gewebebild bei den Fig. 4 und 9 identisch. Lediglich die untere Lage des Siebes (Fig. 10) zeigt eine Verlängerung der Kettabkröpfungen 8 und eine Verkürzung der Abkröpfungen 9 der Schussdrähte. Bei den Abkröpfungen 8 auf der Laufseite liegen die zwei Kettdrähte 1 stets paarweise zusammen, womit die abkröpfende Wirkung dieser Kettdrähte verdoppelt wird.

Bei den Ausführungsbeispielen der Erfindung wurde ein mit 10 Schäften webbares Gewebe mit Atlasverteilung gezeigt. Die Steuerung der Länge der Schussflottierungen der unteren Lage ist vor allem bei Geweben mit höherem Webrapport von Bedeutung, damit auf der Laufseite die Länge der Schussabkröpfung den Anforderungen des jeweiligen Bedarfsfalles angepasst werden kann.

### Beispiel:

Bei einem Gewebe mit Atlasverteilung der Abkröpfungen, gewoben mit 14 Schäften, einer Dichte der Kettdrähte aus Polyestermonofil von 52 Drähten pro Zentimeter und einem Drahtdurchmesser von 0,20 mm ergibt sich auf der oberen Gewebelage 5 ein Gewebebild entsprechend einer 7schäftigen Rapportlänge. Die Schusszahl beträgt für beide Lagen 24 Drähte pro Zentimeter. Der Durchmesser der Schussdrähte 3 der oberen Lage ist 0,18 mm, diese Schussdrähte sind ebenfalls alle aus Polyestermonofil.

Die untere Gewebelage 6 wird mit wesentlich dickeren Schussdrähten gewoben, nämlich mit einem Durchmesser von 0,27 mm Polyestermonofil wobei die Möglichkeit besteht, zur weiteren Erhöhung der Abriebfestigkeit, in diese Lage wechselweise Polyester- und Polyamidmonofile einzuweben. Je nach Beanspruchung des Siebes kann die Wechselfolge 1:1 betragen, in extremen Fällen jedoch 2:1, wobei dann zwei Polyamiddrähte und ein Polyesterdraht eingewoben werden.

## Patentansprüche

1. Doppellagiges Sieb für den Blattbildungsteil einer Papiermaschine mit quer zur Maschinenrichtung verlaufenden Schußfäden aus Kunststoffmonofil, die alle paarweise übereinander angeordnet sind, und mit in Maschinenrichtung verlaufenden Kettfäden aus Kunststoffmonofil, die alle in die obere Lage des Siebes eingebunden sind, dadurch gekennzeichnet, daß nur ein Teil der Kettfäden (Konstruktionskette 1) auch in die untere Lage (6) des Siebes eingebunden ist.2. Sieb nach Anspruch 1, dadurch gekennzeichnet, dass die Kettzahl der oberen, zur Bildung der Papierbahn dienenden Gewebelage mindestens doppelt so hoch istwie bei der unteren Lage.

3. Sieb nach Anspruch 1, dadurch gekennzeichnet, dass die unteren Schussfäden (4) mindestens 20 und vorzugsweise mindestens 30 % dicker sind als die Kettfäden.

4. Sieb nach einem der Ansprüche 1 bis 3, dadurch gekennzeichnet, dass in der unteren Lage (6) die Abkröpfungen (8) der auch in diese Lage (6) eingebundenen Kettfäden (Konstruktionskette 1) stets paarweise zusammenliegen.

## Claims

1. A double_{;}ply fabric for the sheet forming section of a papermaking machine with synthetic monofilament weft filaments oriented transversely to the machine direction and all arranged in pairs one over the other and with synthetic monofilament warp filaments oriented in machine direction all of which are woven into the top layer of the fabric, characterized in that only part of the warp filaments (construction warp 1) are also woven into the bottom layer (6) of the fabric.

2. Fabric according to claim 1, characterized in that the number of warp filaments in the top fabric layer serving to form the paper sheet is at least twice that contained in the bottom layer.

3. Fabric according to claim 1, characterized in that the lower weft filaments (4) are at least 20 % preferably at least 30 % thicker than the warp filaments.

4. Fabric according to anyone of claims 1 to 3, characterized in that the crimps (8) of the warp filaments (construction warp 1) which are also woven into the bottom layer (6) are always disposed in pairs in this layer.

## Revendications

1. Tamis a deux couches pour la partie formation de la feuille d'une machine à papier, avec des fils de trame courant perpendiculairement au sens machine, en un monofilament de matière plastique, disposés tous par paires les uns sur les autres, et avec des fils de chaîne courant dans le sens machine, en un monofilament de matière plastique, qui tous sont insérés dans la couche supérieure de la toile, caractérisé en ce que seulement une partie des fils de chaîne (la chaine structurelle 1) sont aussi insérés dans la couche inférieure (6) de la toile.

2. Toile selon la revendication 1, caractérisée en ce que le compte en chaîne de la couche de tissu supérieure, servant à la formation de la bande de papier, est au moins deux fois plus élevé que celui de la couche inférieure.

3. Toile selon la revendication 1, caractérisée en ce que les fils de trame inférieurs (4) ont une épaisseur d'au moins 20, et de préférence d'au moins 30 % plus grande que les fils de chaîne.

4. Toile selon l'une quelconque des revendications 1 à 3, caractérisée en ce que, dans la couche inférieure (6), les coudages des fils de chaîne insérés eux aussi dans cette couche (6) (la chaîne structurelle 1) se présentent toujours par paires.
